# EUROPÄISCHE PATENTSCHRIFT

(11) **EP 0 316 978 B1**
(45) Veröffentlichungstag und Bekanntmachung des Hinweises auf die Patenterteilung: **22.01.1992**
(21) Anmeldenummer: 88202375.7
(22) Anmeldetag: 20.10.1988
(51) Int. Cl.: B22C 7/06, B22C 9/12

(54) **Heteroporöses Formwerkzeug zur Herstellung von Gussformen aus Formsand und Verfahren zu dessen Herstellung**
Moulding device with variable porosity for making foundry sand moulds, and method for its manufacture
Dispositif de moulage à porosité variable pour la fabrication de moules de fonderie en sable et son procédé de fabrication

(30) Priorität: 22.10.1987 DE 3735751
(43) Veröffentlichungstag der Anmeldung: 24.05.1989
(73) Patentinhaber: METALLWERK PLANSEE GESELLSCHAFT MBH, 86983 Lechbruck (DE)
(72) Erfinder: Knöss, Walter Dipl.-Ing., D-8958 Füssen-Weissensee (DE)
(74) Vertreter: Lohnert, Wolfgang, Dr.

(56) Entgegenhaltungen:
- DE-A- 2 437 328
- DE-B- 1 026 049
- DE-B- 1 070 347
- GB-A- 1 043 174
- US-A- 3 101 514

## Beschreibung

Die Erfindung betrifft ein gasdurchlässiges Formwerkzeug zur Herstellung von Guß- und Kernformen aus aushärtbarem Formsand sowie ein Verfahren zu dessen Herstellung und eine vorteilhafte Verwendung derartiger Werkzeuge.

Gußformen aus Formsand haben eine große Verbreitung bei der Herstellung von Metallguß-Massenteilen. Es handelt sich dabei um nur einmal verwendbare, massive oder schalenförmige Formen. Zur Herstellung der Gußform wird feinkörniger Formsand mit aushärtbaren Binderzusätzen versehen, über eine Sandeinlaßöffnung in ein Formwerkzeug gebracht und dort ausgehärtet. Die Aushärtung erfolgt thermisch - hoher Energieaufwand - oder in jüngerer Zeit alternativ auch mittels Reaktionsgasen, welche unter Druck durch den Formsand im Formwerkzeug gepreßt werden. Bei letzterer Variante wird das Gas an der Sandeinlaßöffnung in den Sand eingepreßt und muß durch Bohrungen, Düsen bzw. sonstige, mechanisch in die Formwerkzeugwand eingebrachte Kanäle und Öffnungen aus dem Formwerkzeug austreten.
Nach einer bekannten Ausführung (DE 24 03 199, DE 30 39 394) werden Bohrungen in der Wand des Formwerkzeuges an der Form-Außenseite durch Überdruckventile verschlossen. Derartige Formwerkzeuge haben den Nachteil hoher Werkzeugkosten. Die Ventile verstopfen häufig durch vom Gas mitgerissene Formsandkörner und müssen gereinigt werden. Vor allem aber weist die Formwerkzeugwand keine homogene Gasdurchlässigkeit auf, so daß die Reaktionsgase den Formsand nicht homogen durchströmen können und demzufolge der Formsand nicht gleichmäßig aushärtet. Kernformen lassen sich nur in massiver Ausführung herstellen.

In der DE 30 02 939 ist ein Formwerkzeug mit einer Wandung beschrieben, in welche Rippen und Schlitze unterschiedlicher Abmessungen mechanisch eingebracht sind. Das durch einen Einlaß in den Formsand gelangende Reaktionsgas wird durch die Schlitze abgesaugt.
Doch die Schlitze versanden. Zudem ist die Herstellung sehr kostspielig und erlaubt nicht die Fertigung eines wirklich engmaschigen Netzwerkes von Schlitzen und Bohrungen. Der Sand wird auch bei dieser Ausführung eines Formwerkzeuges vom Reaktionsgas nur ungleichmäßig durchströmt. Weiterhin wird Reaktionsgas im Überschuß verbraucht, das heißt, in weit größeren Mengen als nach der Stöchiometrie der gewünschten Reaktion erforderlich.

Es wurde auch bereits gefordert, das Formwerkzeug aus porösen und gasdurchlässigen Werkstoffen herzustellen. Die Umsetzung dieser Forderung scheiterte bisher jedoch an den zu erwartenden technischen Schwierigkeiten, komplexe Geometrien von Gußteilen in einem Formwerkzeug aus porösen Werkstoffen umzusetzen, dabei sowohl dem Anspruch einer homogenen Gasdurchlässigkeit der Wand im Mikrobereich als auch deren mechanische Festigkeit gerecht zu werden und gleichzeitig sicherzustellen, daß der Formsand bei der Druckbeaufschlagung mit Reaktionsgas nicht die Formwerkzeugporen verstopft oder sogar durch die Poren der Formwerkzeugwand hindurchtritt.

Die Aufgabe vorliegender Erfindung besteht demzufolge darin, ein Formwerkzeug mit im Mikrobereich homogen gasdurchlässiger Wand herzustellen. Damit scheiden die eingangs geschilderten Verfahren und Techniken aus. Die Aufgabe besteht im einzelnen darin, durch geeignete Kombination von an sich bekannten Techniken zur Herstellung poröser Materialien eine heteroporöse Formwerkzeugwand zu schaffen, welche in ihrem, an den Formsand angrenzenden Bereich eine geeignete Mikroporösität aufweist und in ihrem daran angrenzenden Bereich ein grobporiges, skelettartiges Stützgerüst bildet. Die derart hergestellten Formwerkzeuge sollen die Anfertigung von Gußformen aus Formsand in großer Stückzahl erlauben, insbesondere auch als nichtmassive, schalenförmige Gußform. Dazu muß die dem Formsand ausgesetzte Oberfläche des Formwerkzeuges besonders verschleißfest sein. Porenverstopfung durch Formsand soll keine wesentliche Ausfallursache des Formwerkzeuges mehr sein. Eventuell durch Formsand verstopfte Poren müssen sich mit geringem Arbeitsaufwand regenerieren, d. h. wieder freilegen lassen.

Die Aufgabe zur Schaffung eines gasdurchlässigen Formwerkzeuges wird erfindungsgemäß dadurch gelöst, daß das Werkzeug aus heteroporös aufgebautem, offenporigem Material besteht, wobei die Wand des Formwerkzeuges einen ersten, an den Formsand angrenzenden feinporigen Schichtbereich von 0,2 - 2 mm Dicke, von 75 - 95 % theoretischer Materialdichte und Porendurchmesser <50 µm aufweist, an welchen ein zweiter, massiver Bereich in Form eines großporigen Stützskeletts mit <80 % theoretischer Materialdichte und einem mittleren Porendurchmesser >100 µm materialschlüssig angrenzt.

Für das gasdurchlässige Formwerkzeug, sowie Verfahren zu deren Herstellung und deren vorteilhafte Verwendung, haben sich Ausführungen entsprechend der Unteransprüche 2 - 10 besonders bewährt.

Zu den Formwerkzeugen gehören sowohl Guß- als auch Kernformen, d. h. sowohl Formen zur Herstellung massiver wie innen hohler Gußteile.

Zur Erreichung der geforderten Material- und Struktureigenschaften der Formwerkzeugwand entsprechend vorliegender Erfindung stehen dem Durchschnittsfachmann für die Herstellung von porösen Werkstoffen eine Reihe von Einzelverfahren zur Verfügung, welche sinnvoll zu kombinieren sind.

Als Materialien für die Formwerkzeugwand kommen grundsätzlich metallische und/oder keramische Materialien und/oder Kunststoffe in Frage. In einem einzigen Formwerkzeug bekannter Ausführungen werden bis zu größenordnungsmäßig 60.000 Sandformen hergestellt. Aus Wirtschaftlichkeitsgründen wird der Sand jeweils mit großer Geschwindigkeit und unter hohem Druck in die Form eingefüllt. Entsprechend hoch sind die Verschleißanforderungen an die mit dem Formsand in Berührung kommende Oberfläche des Formwerkzeuges. Diesem Umstand ist durch die Auswahl des Materials für die feinporige Schicht des Formwerkzeuges Rechnung zu tragen. Es haben sich für diese Schicht verschleißfeste Stahlsorten ebenso bewährt wie verschleißfeste Keramiken sowie metallische und nichtmetallische Hartstoffe, z. B. Siliziumnitrid, Bornitrid, Titankarbid, Titannitrid, Siliziumkarbid.

Die heteroporös aufgebaute Wand des Formwerkzeuges läßt sich entweder durch zähflüssiges, aufgeschäumtes und anschließend verfestigtes Material bilden oder aber die Wand wird mittels pulverförmiger, zu verfestigender Ausgangswerkstoff geformt.

Die mit dem Formsand in Berührung kommende Schicht der Formwerkzeugwand kann gebildet werden, indem Pulver isostatisch auf eine Lehrenform entsprechend dem Gußteil aufgepreßt wird. Das Pulver kann, mit einem flüchtigen Lösungsmittel vermischt, als Paste auf die Lehrenform aufgetragen bzw. aufgespritzt werden. Es haben sich auch galvanische Verfahren und Gasabscheide-Verfahren (PVD-Verfahren) zur Bildung derartiger Schichten bewährt. Schließlich kann die Schicht in Form einer flexiblen metallischen oder keramischen Folie auf die Lehrenform aufgelegt werden. Die Flexibilität derartiger Folien ist gegeben durch bei späterer Wärmebehandlung flüchtige, in fester Form hochflexible thermoplastische Komponenten. Im übrigen bestehen die Folien aus pulverförmigen Metallen, Hartstoffen oder Keramiken.

Die mit dem Schichtmaterial belegte Lehrenform wird anschließend entweder umschäumt oder nach Einbettung in eine entsprechende äußere Form mit grobkörnigem Pulvermaterial hinterfüllt und vorzugsweise isostatisch verpreßt.

Der fertige Verbundkörper wird durch thermisches oder chemisches Aushärten, Brennen oder Sintern der kompaktierten Verbundwerkstoffe erzeugt.

Zur Herstellung des offenporigen Stützgerüstes hat es sich bewährt, Sand-, Glas- oder Keramik-Körner durch Tauchen in entsprechende Dispersionen oder Lösungen zunächst mit einer dünnen Kunststoffschicht zu überziehen.

Das derart vorbehandelte Granulat läßt sich in eine Form einschütten und/oder verpressen und anschließend chemisch oder thermisch aushärten.

Die Techniken zur Erzielung feinporiger bzw. grobporiger und offenporiger Materialien sind bekannt. So sind beispielsweise bei der Herstellung von Diaphragmen für Elektroden in der Elektrochemie Techniken unter Verwendung spezieller Porenbildner erarbeitet worden, welche eine Materialstruktur mit definierter Gasdurchlässigkeit ergeben, wie sie auch im vorliegenden Fall gefordert sind. Techniken zur Herstellung grob- und offenporiger Materialien sind im weiten Anwendungsbereich der mechanischen Filter ebenso erarbeitet worden wie beispielsweise auf dem Gebiet selbstschmierende Gleitlager oder auf dem Gebiet der elektrischen Kontaktwerkstoffe, bestehend aus porösem Skelett eines Werkstoffes A, in welches ein Werkstoff B infiltriert wird.

Formwerkzeuge gemäß vorliegender Erfindung weisen eine Vielzahl von Vorteilen auf.

Sie weisen einen bis in den Mikrobereich völlig homogenen, offenporigen Wandaufbau mit definiertem Druckabfall auf. Dieser erlaubt einen gleichmäßigen Gasdurchtritt durch die Wand und damit homogene Aushärtung des Formsandes. Die Poren im feinporigen Bereich der Formwerkzeugwand sind so beschaffen, daß sich nur in Ausnahmefällen Sandkörner in der Formwerkzeugwand festsetzen können. Entscheidend ist aber, daß diese Sandkörner mit geringem Aufwand in der Regel wieder aus den Poren entfernt werden können, indem Luft unter hohem Druck, evtl. in Verbindung mit Lösungsmitteldämpfen, aus Richtung des grobporigen Skelettes der Formwerkzeugwand durch die feinporige Wandschicht geblasen wird.

Im Unterschied zu bekannten Verfahren, bei denen die Gasaushärtung des Formsandes durch Gaseinblasen über die Sandeinlaßöffnung erfolgt, kann bei Anwendung der erfindungsgemäßen Formwerkzeuge die Druckbeaufschlagung des im Formwerkzeug eingeschlossenen Formsandes durch die heteroporöse Wand erfolgen. Durch entsprechende Einstellung von Gasdruck und Zeit ist es möglich, das Aushärten des eingeschlossenen Formsandes nur in einer Randzone bis zu einer gewünschten Tiefe zu bewirken. Eine noch feinere Dosierung läßt sich dadurch erreichen, daß man das Formwerkzeug mit einer geeigneten Flüssigkeit tränkt. Dadurch baut sich in den feinen Poren der Werkzeugwand ein definierter Kapillardruck auf, der erst bei Überschreiten dieses Druckes das Reaktionsgas freigibt. Der Kern des eingeschlossenen Sandes bleibt bei entsprechend stöchiometrischer Dosierung des Gases rieselfähig und kann nach Aushärten der Randzone durch die Sandeinlaßöffnung entfernt und wiederverwendet werden.

Ein wesentlicher Vorteil von Formwerkzeugen gemäß vorliegender Erfindung liegt in der Möglichkeit, deren dem Formsand zugewandte Oberfläche der gewünschten Gußform anzupassen, deren rückseitige Oberfläche aber mit wenigen ebenen Flächen, z. B. quaderförmig oder zylindrisch, auszugestalten. Aufgrund der Gasbeaufschlagung des Formsandes durch die poröse Wand des Formwerkzeuges bildet sich regelmäßig eine feine Gasschicht zwischen der Wand des Formwerkzeuges und dem Formsand. Dadurch wird das Verkleben des Formsandes mit der Formwerkzeugwand während des Sand-Aushärt-Prozesses ausgeschlossen. Die Sandform löst sich nach dem Aushärt-Prozeß leicht vom Formwerkzeug. Besondere Maßnahmen gegen das Verkleben von Formsand und Formwerkzeug (Besprühen der Formwerkzeugwand, Einlegen einer Folie), wie sie bei bekannten Werkzeugen und Verfahren zur Herstellung von Gußformen erforderlich sind, können daher in der Regel unterbleiben. Die Technik des aufeinanderfolgenden Auftragens von feinporiger Schicht und Skelettmaterialien auf die Lehrenform erlaubt es, dem Formwerkzeug unmittelbar die endgültige Gestalt, Oberflächenbeschaffenheit und Verschleißfestigkeit zu geben. Es ist somit weder eine kostenintensive mechanische Nachbearbeitung der Oberfläche der Formwerkzeugwand zur Erzeugung der gewünschten Geometrie und Oberflächenrauhigkeit, noch eine Nachbehandlung, insbesondere thermische Härteverfahren, zur Erzielung der erforderlichen Oberflächenhärte bzw. -verschleißfestigkeit erforderlich - im Unterschied zu den bisherigen Herstellverfahren von Formwerkzeugen, welche nicht von porösen Materialien ausgehen.

Die Erfindung wird an Hand der Figur 1 sowie mittels zweier Ausführungsbeispiele näher erläutert.

Figur 1 zeigt die Ausgestaltung einer Halbschale eines Formwerkzeuges, im Schnitt, sowie Einrichtungen zur Herstellung des Formwerkzeuges nach einem bevorzugten Verfahren. Im einzelnen zeigt das Schnittbild nach Figur 1 die Modellplatte -1- mit der Lehrenform für die Halbschale eines Formwerkzeuges. Dabei ist derjenige Bereich der Modellplatte besonders gekennzeichnet, welcher bei der späteren Verwendung die Sandeinlaßöffnung des Formwerkzeuges -1a- abgibt. Eine Dichtplatte -2- liegt auf der Modellplatte auf, bzw. ist mit dieser verschraubt oder verklemmt. Sie besitzt eine zentrale Aussparung entsprechend der geometrischen Form des herzustellenden Formwerkzeuges. Der an den Formsand angrenzende, feinporige Schichtbereich -3- des Formwerkzeuges weist eine konstante Schichtdicke über den gesamten Oberflächenbereich auf, ausgenommen ein schmaler Bereich an der Trennfläche der beiden Halbschalen. An den feinporigen Schichtbereich des Formwerkzeuges grenzt das offenporige Stützskelett -4- materialschlüssig an. Die äußere geometrische Form des Formwerkzeuges wird durch einen, auf die Modellplatte aufgeschraubten Formkasten -5- bzw. Formrahmen vorgegeben. Dabei sind Herstellungsvarianten möglich, wo der Formkasten nicht vollständig mit dem Material ausgefüllt wird, sondern wo beim Einfüllen eines fließ- oder streichfähigen Materials ein Luftraum -6- zwischen Stützskelett und Formkastenoberseite verbleibt.

### Beispiel 1

Entsprechend der in Figur 1 gezeigten Technik (für die Herstellung des Formwerkzeuges) wird zunächst eine Modellplatte mit der Lehrenform einer Hälfte des zu fertigenden Gußteiles aus einem metallischen und/oder keramischen Werkstoff oder aus Kunststoff nach gebräuchlichen Verfahren hergestellt. In der Mehrzahl der Fälle bietet es sich bei Kern- und Gußformen an, das Formwerkzeug aus zwei Halbschalen herzustellen. Auf die Modellplatte wird nach vorherigem Aufbringen eines Trennmittels eine Dichtplatte, vorzugsweise aus Stahl oder Keramik, aufgebracht und mit der Modellplatte verschraubt. Dabei ist die zentrale Aussparung in der Dichtplatte so zu bemessen, daß im Bereich der Trennfläche der beiden Halbschalen des Formwerkzeuges zwischen Lehrenoberfläche (Modellplatte) und Dichtplatte ein Spalt mindestens von der Dicke des feinporigen Schichtbereiches des Formwerkzeuges bestehen bleibt.

Auf die Lehrenoberfläche der Modellplatte wird zunächst die feinporige Schicht des Formwerkzeuges aufgetragen - gegebenenfalls nach vorheriger Auftragung eines Trennmittels auf der Lehrenoberfläche. Hierzu wird eine Paste aufgestrichen bzw. aufgespritzt. Die Paste besteht aus feinkörnigem, korrosionsfestem Keramikpulver von durchschnittlich 10 - 100 µm Korngröße, welchem zur Erhöhung der Oberflächenverschleißfestigkeit des Formwerkzeuges 10 - 20 Vol.% Titankarbidpulver (gemessen am Anteil Keramikpulver) etwa gleicher Korngröße zugegeben sind. Das Pulver wird mit einem flüchtigen bzw. thermisch ausdampfbaren Bindemittel zu einer Paste verarbeitet. Dem Bindemittel sind gegebenenfalls nicht verflüchtigbare metallische und/oder nichtmetallische Komponenten und/oder Porenbildner beigegeben. Die Auftragung der feinporigen Schicht erfolgt vorteilhafterweise in mehreren Lagen bis zum Erreichen der gewünschten Gesamtschichtdicke. Dabei erfolgt die Schichtauftragung entsprechend Figur 1 auch über den Rand der Dichtplatte hinweg.

Die derart aufgebrachte, feinporige Schicht wird getrocknet bzw. ausgehärtet. Daran anschließend wird ein Formkasten oder Formrahmen entsprechend Figur 1 auf die Modellplatte bzw. Dichtplatte aufgeschraubt und das Material zur Bildung des Wandbereiches mit offenporigem Stützskelett in den Formkasten eingebracht. Es handelt sich dabei um ein grobkörniges Keramikpulver, welchem flüchtige Porenbildnermaterialien zugesetzt sind, wie sie beispielsweise bei der Herstellung poröser keramischer Filter verwendet werden. Das keramische Pulver wird mit flüchtigen Bindemitteln zu einer Paste angerührt, diese wird in den Formkasten eingestrichen und dort ausgehärtet. Daran anschließend wird das Formwerkzeug von der Modellplatte getrennt und in Hochtemperaturöfen gesintert bzw. gebrannt. Man erhält auf diese Weise verschleißfeste, montagefähige Formwerkzeug-Halbschalen mit ebenen Trennflächen. Die Formenoberfläche bedarf in der Regel keiner Oberflächennachbehandlung. Der Bereich der Sandeinlaßöffnung des Formwerkzeuges wird abschließend mit einem Porenfüller abgedichtet, so daß im späteren Betrieb kein Reaktionsgas durch diesen Bereich der Formwerkzeugwand hindurchtreten und der Formsand in diesem Bereich nicht aushärten kann.

Die Prüfung derart hergestellter Formwerkzeuge mit erfindungsgemäßem Wandaufbau hat ergeben, daß sich an der Grenze zwischen grob- und feinporiger Schicht ein Druckunterschied von 1 - 2 bar aufbauen läßt. Dabei liegt die Schwankungsbreite des absoluten Gasdruckes vor der Grenze im grobporigen Teil der Wand in verschiedenen Abschnitten der Formwerkzeugwand bzw. in verschiedenen, nach gleichem Verfahren hergestellten Formwerkzeugen zwischen 0,1 - 0,2 bar und ist somit in weitem Umfang unabhängig davon, wie dick das grobporige Stützskelett der Formwand tatsächlich ist. Der besagte Sprung des Gasdruckes an der Grenze zwischen grob- und feinporiger Schicht stellt sich praktisch allein aufgrund der Struktur der feinporigen Schicht ein. Dieser Drucksprung läßt sich noch verstetigen, indem das Formwerkzeug mit einer geeigneten Sperrflüssigkeit getränkt wird, wodurch sich in den Poren der feinporigen Schicht ein sehr homogener Kapillardruck über den gesamten Oberflächenbereich des Formwerkzeuges aufbaut.
Die Herstellung einer Gußform aus aushärtbarem Formsand unter Verwendung eines Formwerkzeuges entsprechend vorliegender Erfindung läuft danach wie folgt ab. Nach dem Einfüllen des Formsandes wird das Formwerkzeug mit Reaktionsgas eines Druckes von > 2 bar von außen beaufschlagt. Dieses drückt die Flüssigkeit aus den Kapillaren der feinporigen Schicht des Formwerkzeuges und gelangt mit exakt dosierbarem Gasdruck in den Formsand bzw. in eine Randzone der Sandform. Das ermöglicht die Aushärtung des Formsandes bis in eine gewünschte, gut dosierbare Tiefe. Der Kernbereich des eingefüllten Formsandes bleibt rieselfähig. Er kann nach Abschluß des Aushärtens über die Sandeinlaßöffnung entfernt und wiederverwendet werden. Mit dem Absenken des Gasdruckes unter 2 bar wird die Sperrflüssigkeit durch Dochtwirkung wieder in die Poren der feinporigen Schicht zurückgezogen. Das bedeutet kurze Fertigungszeiten für die einzelnen Sandformen sowie geringe Störanfälligkeit und Ausschußquote.

### Beispiel 2

Analog zu Beispiel 1 wird eine Lehrenform bzw. Modellplatte für eine Halbschale eines Formwerkzeuges hergestellt. Ebenfalls entsprechend Beispiel 1 wird eine Dichtplatte auf die Modellplatte aufgeklemmt. Das Formwerkzeug-Wandmaterial für die feinporige Schicht wird in Form einer flexiblen metallischen Folie auf die Lehrenform aufgelegt. Die separat gefertigte metallische Folie besteht aus einer homogenen Mischung aus korrosionsfesten Stahlteilchen einer Korngrößenverteilung von 10 - 100 µm, ggf. angereichert mit einigen Volumprozenten verschleißfester Titankarbidteilchen vergleichbarer Korngröße, ggf. ergänzt um pulverförmige Füllstoffe und Porenbildner-Materialien sowie aus einem bei höheren Temperaturen verflüchtigenden thermoplastischen Kunststoff. Mittels für das isostatische Pulver-Schlauchpressen bekannter Techniken wird sodann ein Gummi- oder Plastik-"Schlauch" an den Boden der Modellplatte angeklemmt und mit einer grobkörnigen Pulvermischung, bestehend aus legiertem Eisenpulver und Porenbildner gefüllt - die feinporige Schicht überdeckend. Das Schlauchinnere wird daraufhin evakuiert, der Schlauch verschlossen. Die komplette Einheit wird kaltisostatisch gepreßt. Der so erzeugte Grünling des Formwerkzeuges läßt sich vom Modell trennen und mittels gebräuchlicher Sinterverfahren weiterverarbeiten. Das gesinterte Formwerkzeug kann - soweit erforderlich - mechanisch bearbeitet und beispielsweise für die Aufnahme in Werkzeughalterungen maßlich angepaßt werden.
Beim isostatischen Pulverpressen in Plastik- bzw. Gummihüllen ist es üblich, der Gummihülle die Grobform bzw. Grobkonturen des zu pressenden Formteiles zu geben. Entsprechend lassen sich auf den vorliegenden Fall angewendet Halbschalen von Formmerkzeugen mit näherungsweise homogener Formwerkzeug-Wandstärke erzielen.

Wie weiter oben bereits angeführt, sind entsprechend dem breiten Anwendungsfeld für poröse Formkörper eine Vielzahl von Techniken bekannt, um feinporige und/oder großporige Formkörper ausgehend von pulverförmigen Materialien herzustellen. Die Beschreibung zur Herstellung von Formwerkzeugen entsprechend vorliegender Erfindung erfolgt daher unter Hinweis auf jene Produktgruppen nicht abschließend.

## Patentansprüche

1. Gasdurchlässiges Formwerkzeug zur Herstellung von Guß- und Kernformen aus aushärtbarem Formsand,
**dadurch gekennzeichnet,**
daß das Werkzeug aus heteroporös aufgebautem, offenporigem Material besteht, wobei die Wand des Formwerkzeuges einen ersten, an den Formsand angrenzenden feinporigen Schichtbereich von 0,2 - 2 mm Dicke, 75 - 95 % der theoretischen Materialdichte und Porendurchmesser <50 µm aufweist, an den ein zweiter, massiver Bereich in Form eines großporigen Stützskeletts von <80 % der theoretischen Materialdichte und einem mittleren Porendurchmesser >100 µm materialschlüssig angrenzt.

2. Formwerkzeug nach Anspruch 1, dadurch gekennzeichnet, daß das Material ein offenporiger, verfestigter Schaum ist.

3. Formwerkzeug nach Anspruch 1, dadurch gekennzeichnet, daß dieses aus einem keramischen Werkstoff besteht.

4. Formwerkzeug nach Anspruch 1, dadurch gekennzeichnet, daß dieses aus einem metallischen Werkstoff besteht.

5. Formwerkzeug nach Anspruch 1 bis 4, dadurch gekennzeichnet, daß der erste und/oder der zweite Bereich aus jeweils zwei oder mehreren Lagen mit in sich homogener Struktur und Materialzusammensetzung besteht.

6. Formwerkzeug nach Anspruch 1 bis 5, dadurch gekennzeichnet, daß die Wandbereiche verschiedener Porengröße aus unterschiedlichen Materialien bestehen.

7. Formwerkzeug nach einem der Ansprüche 1 bis 6, dadurch gekennzeichnet, daß die innere Werkzeugoberfläche die komplexe Geometrie des zu erzeugenden Gußteiles aufweist und die äußere Werkzeugoberfläche aus wenigen ebenen Flächen besteht.

8. Formwerkzeug nach Anspruch 1 bis 7, dadurch gekennzeichnet, daß das Formwerkzeug zwei- oder mehrteilig ist.

9. Verfahren zur Herstellung eines Formwerkzeuges nach einem der Ansprüche 1, sowie 3 bis 8, gekennzeichnet durch die folgenden Verfahrensschritte,
- Aufbringen einer Schicht aus eines feinkörnigen Pulver aus einem Material A auf eine Lehrenform des Gußkörpers,
- Auftragen, insbesondere Aufpressen, eines grobkörnigen Pulvers aus einem Material B auf die Schicht
- Verfestigen des so geformten Verbundkörpers in einem einzigen Arbeitsgang, insbesondere bei sich stufenweise ändernden Verfahrensbedingungen.

10. Verfahren zur Herstellung eines Formwerkzeuges nach Anspruch 9, dadurch gekennzeichnet, daß mindestens einem der pulverförmigen Materialien vor dem Auftragen Porenbildner zugegeben wird.

11. Verfahren zur Herstellung eines Formwerkzeuges nach Anspruch 10, dadurch gekennzeichnet, daß die Verfestigung des Verbundkörpers durch Sintern erfolgt.

12. Verwendung des Formwerkzeuges nach einem der Ansprüche 1 bis 11 zur Herstellung von nicht massiven, schalenförmigen Gußformen aus Formsand.

## Claims

1. Gas-permeable form tool for manufacturing casting and core moulds made of hardenable moulding sand,
**characterised in that**
the tool is made of an open-pored material of variable porosity, with the wall of the form tool having adjacent to the moulding sand a first fine-pored layer region, which is 0.2 - 2 mm thick, 75 - 95% of the theoretical material density and has a pore diameter < 50 µm, adjacent to which in a material-locking manner is a second solid region in the form of a large-pored support skeleton of < 80% of the theoretical material density and with a mean pore diameter > 100 µm.

2. Form tool according to claim 1, characterised in that the material is an open-pored, hardened foam.

3. Form tool according to claim 1, characterised in that the form tool is made of a ceramic material.

4. Form tool according to claim 1, characterised in that the form tool is made of a metallic material.

5. Form tool according to claim 1 to 4, characterised in that the first and/or the second region comprise(s) two or more layers of an intrinsically homogeneous structure and material composition.

6. Form tool according to claim 1 to 5, characterised in that the wall regions of varying pore size are made of different materials.

7. Form tool according to one of claims 1 to 6, characterised in that the inner tool surface has the complex geometry of the cast part to be produced and the outer tool surface comprises a few plane surfaces.

8. Form tool according to claim 1 to 7, characterised in that the form tool comprises two or more parts.

9. Process for manufacturing a form tool according to one of claims 1, as well as 3 to 8, characterised by the following process steps:
- application of a layer of a fine-grained powder of material A onto a template mould of the casting body,
- application, in particular pressing on, of a coarse-grained powder of material B onto the layer,
- hardening of the laminated body thus formed in a single working process, in particular under gradually changing process conditions.

10. Process for manufacturing a form tool according to claim 9, characterised in that a pore-forming agent is added to at least one of the powdery materials prior to application.

11. Process for manufacturing a form tool according to claim 10, characterised in that hardening of the laminated body is effected by sintering.

12. Use of the form tool according to one of claims 1 to 11 to manufacture non-solid, shell-shaped casting moulds made of moulding sand.

## Revendications

1. Outil de moulage perméable aux gaz destiné à la fabrication de moules de fonderie et de moules à noyaux en sable de moulage durcissable,
**caractérisé en ce que,**
l'outil se compose d'une matière à pores ouverts de structure hétéroporeuse, la paroi de l'outil de moulage comportant une première zone de couche à pores fins, adjacent au sable du moule, d'une épaisseur de 0,2 à 2 mm, d'une densité égale à 75 à 95% de la densité théorique de la matière et d'un diamètre de pores < 50 µm, à laquelle est adjacente une deuxième zone massive, en forme d'ossature de support à grands pores, d'une densité < 80% de la densité théorique et d'un diamètre moyen de pores > 100 µm.

2. Outil de moulage selon la revendication 1, caractérisé en ce que la matière est une mousse durcie à pores ouverts.

3. Outil de moulage selon la revendication 1, caractérisé en ce que celui-ci consiste en une matière céramique.

4. Outil de moulage selon la revendication 1, caractérisé en ce que celui-ci consiste en une matière métallique.

5. Outil de moulage selon l'une des revendications 1 à 4, caractérisé en ce que la première et/ou la deuxième zones se composent respectivement de deux couches ou davantage, dont la structure et la composition de matière sont homogènes en elles-mêmes.

6. Outil de moulage selon l'une des revendications 1 à 5, caractérisé en ce que les zones de parois de dimensions de pores différentes sont en matières différentes.

7. Outil de moulage selon l'une des revendications 1 à 6, caractérisé en ce que la surface intérieure de l'outil présente la géométrie complexe de l'ébauche à réaliser et en ce que la surface extérieure de l'outil se compose d'un petit nombre de surfaces planes.

8. Outil de moulage selon l'une des revendications 1 à 7, caractérisé en ce que l'outil de moulage est en deux parties ou davantage.

9. Procédé de fabrication d'un outil de moulage selon l'une des revendications 1, ou 3 à 8, caractérisé par les étapes de procédé suivantes:
- application d'une couche en poudre de granulométrie fine, en une matière A sur un modèle de coulée du corps de coulée,
- addition, en particulier compression, d'une poudre à grains grossiers en une matière B sur la couche,
- durcissement du corps composite ainsi formé en une étape de travail unique, en particulier pour des conditions de procédé qui se modifient par étape.

10. Procédé de fabrication d'un outil de moulage selon la revendication 9, caractérisé en ce qu'un agent porogène est ajouté à au moins l'une des matières pulvérulentes avant son application.

11. Procédé de fabrication d'un outil de moulage selon la revendication 10, caractérisé en ce que le durcissement du corps composite est réalisée par frittage.

12. Utilisation de l'outil de moulage selon l'une des revendications 1 à 11 pour la fabrication de moules de fonderie non massifs, en forme de coquilles, en sable de fonderie
